# EUROPÄISCHE PATENTSCHRIFT

(11) **EP 3 041 631 B1**
(45) Veröffentlichungstag und Bekanntmachung des Hinweises auf die Patenterteilung: **27.02.2019**
(21) Anmeldenummer: 14789128.7
(22) Anmeldetag: 19.08.2014
(51) Int. Cl.: B22F 9/22, A61H 33/06, C22C 27/06

(54) **CHROMMETALLPULVER**
CHROMIUM METAL POWDER
POUDRE MÉTALLIQUE À BASE DE CHROME

(30) Priorität: 02.09.2013 AT 2832013 U
(43) Veröffentlichungstag der Anmeldung: 13.07.2016
(73) Patentinhaber: Plansee SE, 6600 Reutte (AT)
(72) Erfinder: O'SULLIVAN, Michael, A-6600 Ehenbichl (AT); SIGL, Lorenz, A-6600 Lechaschau (AT)
(74) Vertreter: Ciesla, Bettina
(86) Internationale Anmeldenummer: PCT/AT2014/000160
(87) Internationale Veröffentlichungsnummer: WO 2015/027256

(56) Entgegenhaltungen:
- EP-A1- 1 102 651
- DE-A1- 2 807 034
- JP-A- H07 216 474
- LOUBIERE S ET AL: "Powders of Chromium and Chromium Carbides of Different Morphology and Narrow Size Distribution", MATERIALS RESEARCH BULLETIN, ELSEVIER, KIDLINGTON, GB, Bd. 33, Nr. 6, 1. Juni 1998 (1998-06-01), Seiten 935-944, XP004145436, ISSN: 0025-5408, DOI: 10.1016/S0025-5408(98)00062-2

## Beschreibung

Die vorliegende Erfindung betrifft ein Metallpulver mit einem Chromgehalt von zumindest 90 Ma% sowie ein Verfahren zu dessen Herstellung.

Die großtechnische Herstellung von Chrommetallpulver aus Chromoxiden erfolgt derzeit nur durch aluminothermische (Pulvermorphologie siehe Figur 1) und elektrolytische (Pulvermorphologie siehe Figuren 2) Verfahren. So hergestellte Pulver weisen jedoch ein schlechtes Press- und Sinterverhalten auf. Zudem sind aufgrund des Einsatzes von Cr(VI)-Verbindungen elektrolytische Verfahren umweltbedenklich. Zunehmend strengere Umweltauflagen führen dazu, dass dieser Prozess wirtschaftlich und umwelttechnisch kaum mehr vertretbar ist.

Neben den bereits genannten Verfahren ist auch die Reduktion von Chromoxiden mit Wasserstoff und / oder Kohlenstoff (siehe beispielsweise: "Metallurgy of the Rarer Metals - Chromium"; Arthur Henry Sully; Butterworths Scientific Publications (1954), GB 512,502, JP 54013408 A, JP 07216474 A, JP 3934686 B2 und JP 06081052 A) beschrieben.

Bis dato war es jedoch mit den bekannten Verfahren nicht möglich Chrommetallpulver herzustellen, das für anspruchsvolle, pulvermetallurgische Prozesse, zum Beispiel die Herstellung von dünnwandigen Bauteilen oder Bauteilen mit komplexer Form geeignet ist, insbesondere da die Grünfestigkeit bekannter Pulver zu niedrig und deren Härte zu hoch ist.

Die vorliegende Erfindung hat es sich daher zur Aufgabe gestellt, Metallpulver mit einem Chromgehalt von zumindest 90 Ma% bereit zu stellen, welches sich gut pulvermetallurgisch, insbesondere durch Pressen und Sintern verarbeiten lässt. Im Besonderen soll ein Metallpulver bereitgestellt werden, mit dem komplex geformte und/oder dünnwandige Bauteile in einfacher Weise pulvermetallurgisch herstellbar sind. Das Metallpulver soll weiters in einem hohen metallischen Reinheitsgrad herstellbar sein, insbesondere einem metallischen Reinheitsgrad vergleichbar oder besser als Metallpulver, das nach elektrolytischem Weg gewonnen wird. Weiters ist es Aufgabe der Erfindung, ein Verfahren bereitzustellen, das für eine großtechnische, kostengünstige und umweltfreundliche Herstellung solcher Metallpulver geeignet ist.

Die Aufgabe wird durch Metallpulver mit einem Chromgehalt von zumindest 90 Ma% gelöst, welches durch eine Nanohärte_{HIT 0,005/5/1/5} gemessen nach EN ISO 14577-1 (Ausgabestand 2002 - Berkovich-Eindringkörper und Auswerteverfahren nach Oliver und Pharr) von ≤ 4 GPa gekennzeichnet ist. Der Härtewert bezieht sich dabei auf ein Metallpulver, das vorzugsweise keiner weiteren Nachbehandlung, wie beispielsweise einer Glühung unterzogen wird. Bevorzugt beträgt die Nanohärte _{HIT 0,005/5/1/5} ≤ 3,7 GPa, besonders bevorzugt ≤ 3,4 GPa. Bei sehr hohen Anforderungen, beispielsweise für sehr dünnwandige Bauteile, bewährt sich eine Nanohärte _{HIT 0,005/5/1/5} von ≤ 3,1 GPa. Bei sehr reinem Chrompulver lässt sich eine Nanohärte _{HIT 0,005/5/1/5} von in etwa 1,4 GPa realisieren. Die Nanohärte wird dabei in der reinen Chromphase bestimmt. Liegt keine reine Chromphase vor, wird die Nanohärte in der chromreichsten (Phase mit dem höchsten Chromgehalt) Phase bestimmt. Das erfindungsgemäße Metallpulver besitzt damit eine deutlich niedrigere Nanohärte verglichen mit den Nanohärten von Metallpulver gemäß dem Stand der Technik. Da das erfindungsgemäße Pulver ohne einen nachgelagerten Mahlprozess hergestellt werden kann, kann die angegebene Nanohärte auch bei sehr feinkörnigem Pulver mit einer Oberfläche nach BET von bevorzugt ≥ 0,05 m²/g erzielt werden. Die Angaben zur Oberfläche nach BET im Rahmen dieser Anmeldung beziehen sich auf eine BET-Messung gemäß Norm (ISO 9277:1995, Messbereich: 0,01 - 300 m²/g; Gerät: Gemini II 2370, Ausheiztemperatur: 130°C, Ausheizzeit: 2 Stunden; Adsorptiv: Stickstoff, volumetrische Auswertung über Fünfpunktbestimmung).

Das Erfindungsgemäße Metallpulver wird auch durch eine Grünfestigkeit gemessen nach ASTM B 312-09 bei einem Pressdruck von 550 MPa von zumindest 15 MPa, bevorzugt von zumindest 20 MPa gekennzeichnet.

Bei sehr reinem, grobkörnigen Chrompulver mit vergleichsweise hoher BET Oberfläche lassen sich bei einem Pressdruck von 550 MPa Metallpulver mit einer Grünfestigkeit von bis zu ca. 50 MPa realisieren. Die ASTM B 312-09 lässt dabei frei, ob ein Wachs als Presszusatz verwendet wird. Erfindungsgemäß wurde ein Wachs als Presszusatz verwendet und zwar 0,6 Ma% eines Amidwachses, nämlich LICOWAX® Micropowder PM (Lieferant Clariant, Produktnummer 107075, CAS- Nr. 00110-30-5).

Des Weiteren weist die Grünfestigkeit bevorzugt folgende Werte auf: Zumindest 8 MPa, vorzugsweise zumindest 13 MPa, bei einem Pressdruck von 450 MPa; zumindest 6 MPa, vorzugsweise zumindest 11 MPa, bei einem Pressdruck von 300 MPa; zumindest 4 MPa, vorzugsweise zumindest 6 MPa, bei einem Pressdruck von 250 MPa und zumindest 2 MPa, vorzugsweise zumindest 2,5 MPa, bei einem Pressdruck von 150 MPa. Es konnten Grünfestigkeiten bei Pressdrücken von 450, 300 und 250 MPa von 18,5 13,0 und 7,5 MPa und darüber erzielt werden.

Das erfindungsgemäße Metallpulver lässt sich in einfacher Weise pulvermetallurgisch, beispielsweise durch Pressen und Sintern verarbeiten. Insbesondere ermöglicht das erfindungsgemäße Metallpulver die einfache und kostengünstige pulvermetallurgische Herstellung von Bauteilen mit dünnwandigen Bereichen, komplexer Form oder vergleichsweise ungünstigem Pressverhältnis.

Die Eigenschaften hinsichtlich Nanohärte und Grünfestigkeit können erzielt werden, wenn der Chromgehalt zumindest 90 Ma% beträgt und damit der Gehalt an sonstigen Stoffen von 10 Ma% nicht überschritten wird. Die sonstigen Stoffe liegen dabei in vorteilhafter Weise separiert von der Chromphase vor. Weiters kann der sonstige Stoff in metallischer oder nichtmetallischer Form, bevorzugt über eine Diffusionsbindung, angelagert sein. Derartige Pulver werden als Composite-Pulver bezeichnet. Anteile (in vorteilhafter Weise < 5 Ma%) des sonstigen Stoffs können auch im Chrom gelöst sein und einen Chrommischkristall bilden. Derartige Pulver werden als legierte Pulver bezeichnet. Das Metallpulver umfasst dann eine reine Chromphase und/oder eine Chrommischkristallphase.

Als Legierungsbestandteile können beispielhaft La₂O₃ (bis maximal 5 Ma%) oder Cu (bis maximal 10 Ma%) genannt werden, wobei im Falle von La₂O₃ La(OH)₃ und im Falle von Cu CuO zu Cr₂O₃ gemischt und der Reduktion zugeführt werden. Selbstverständlich sind aber auch andere Metalle oder Nichtmetalle möglich.

Bevorzugt weist das Metallpulver sowohl eine Grünfestigkeit bei einem Pressdruck von 550 MPa von zumindest 7 MPa, vorzugsweise zumindest 10 MPa, besonders bevorzugt von zumindest 15 MPa, insbesondere besonders bevorzugt von zumindest 20 MPa, als auch eine Nanohärte _{HIT 0,005/5/1/5} von ≤ 4 GPa, bevorzugt ≤ 3,7 GPa, besonders bevorzugt ≤ 3,4 GPa, insbesondere besonders bevorzugt ≤ 3,1 GPa auf.

Weiters weist das erfindungsgemäße Metallpulver bevorzugt eine schwammartige Teilchenform/-morphologie auf (Einteilung der Teilchenform / -morphologie siehe Powder Metallurgy Science; Randall M. German; MPIF; Princeton, 1994, second edition, Seite 63). Dies wirkt sich günstig auf die Grünfestigkeit aus.

Die Kombination aus schwammartiger Teilchenform/-morphologie und niedriger Härte erlaubt vergleichsweise hohe Pressdichten, aber vor allem eine sehr hohe Grünfestigkeit bei gegebener Dichte.

Erfindungsgemäß ist vorgesehen, dass das Metallpulver eine Oberfläche nach BET ohne oberflächenvergrößernden Vorgang von ≥ 0,05 m²/g aufweist. Vorzugsweise ist die Oberfläche nach BET ≥ 0,07 m²/g. Es konnten Oberflächen nach BET von 0,25 m²/g und darüber erreicht werden. Ohne oberflächenvergrößernden Vorgang kann in diesem Zusammenhang auch heißen "wie hergestellt" und bedeutet für den Fachmann, dass das Metallpulver direkt aus dem Verfahren gewonnen wurde und insbesondere keinem Mahlvorgang mehr unterzogen wird. Ein solcher Mahlvorgang ist an der Morphologie des Metallpulvers erkennbar, da sich beim Mahlvorgang glatte Bruchoberflächen bilden, die bei ungemahlenem Pulver nicht vorzufinden sind. Erfindungsgemäß ist bevorzugt lediglich eine Deagglomeration vorgesehen.

In einer Ausführungsvariante ist vorgesehen, dass das erfindungsgemäße Metallpulver eine metallische Reinheit, d.h. einen Gehalt an Chrom bezogen auf andere Metalle, von ≥ 99,0 Ma%, vorzugsweise ≥ 99,5 Ma%, besonders bevorzugt ≥ 99,9 Ma%, insbesondere bevorzugt von ≥ 99,99 Ma% aufweist. Unter metallischer Reinheit ist dabei die Reinheit des Metallpulvers ohne Berücksichtigung nichtmetallischer Bestandteile wie beispielsweise O, C, N und H zu verstehen.

Der Sauerstoffgehalt von erfindungsgemäßem Metallpulver beträgt bevorzugt nicht mehr als 1500 µg/g Chrom, besonders bevorzugt nicht mehr als 1000 µg/g Chrom. In einer besonders bevorzugten Ausführungsvariante beträgt der Sauerstoffgehalt nicht mehr als 500 µg/g Chrom. Der erzielbare Kohlenstoffgehalt kann sehr niedrig eingestellt werden und beträgt bevorzugt nicht mehr als 150 µg/g Chrom, besonders bevorzugt nicht mehr als 100 µg/g Chrom. In einer besonders bevorzugten Ausführungsvariante beträgt der Kohlenstoffgehalt nicht mehr als 50 µg/g Chrom.

In einer Ausführungsvariante kann vorgesehen sein, dass das Metallpulver granuliert ist. Die Granulation kann durch übliche Methoden, vorzugsweise durch Sprüh- oder Aufbaugranulation erfolgen (siehe dazu auch Powder Metallurgy Science; Randall M. German; MPIF; Princeton, 1994, second edition, Seiten 183 bis 184). Unter Granulat ist dabei der Zusammenschluss einzelner Pulverteilchen zu verstehen, die beispielsweise mittels eines Binders oder durch Sinterhalsbildung miteinander verbunden sind.

In einer Ausführungsvariante weist das Metallpulver eine Schüttdichte von ≤ 2,0 g/cm³ auf. Bevorzugt beträgt die Schüttdichte 0,1 bis 2 g/cm³, besonders bevorzugt 0,5 bis 1,5 g/cm³. Da eine für die erzielbare Partikelgröße bzw. BET Oberfläche (bevorzugt von ≥ 0,05 m²/g) vergleichsweise hohe Schüttdichte erreicht wird, weist das Pulver beim Pressvorgang ein gutes Füllverhalten auf.

Des Weiteren weist das Metallpulver bevorzugt eine Pressdichte von ≥ 80 % der theoretischen Dichte bei 550 MPa Pressdruck auf. Damit ist es möglich, Bauteile ohne hohen Sinterschwund endkonturnah zu fertigen

Das erfindungsgemäße Metallpulver lässt sich durch Reduktion zumindest einer Verbindung der Gruppe bestehend aus Cr-Oxid und Cr-Hydroxid, optional mit einer beigemischten festen Kohlenstoffquelle, unter zumindest zeitweiser Einwirkung von Wasserstoff und Kohlenwasserstoff herstellen. Als Chromoxid oder Chromhydroxid kommen bevorzugt Cr(III)-Verbindungen in Pulverform in Frage, beispielsweise Cr₂O₃, CrOOH, Cr(OH)₃ oder Mischungen aus Chromoxiden und Chromhydroxiden. Die bevorzugte Chromquelle ist Cr₂O₃. Für einen hohen Reinheitsgrad im Endprodukt ist bevorzugt vorgesehen, dass das verwendete Cr₂O₃ zumindest Pigmentqualität besitzt.

Die Verbindung der Gruppe bestehend aus Cr-Oxid und Cr-Hydoxid wird, optional mit einer beigemischten festen Kohlenstoffquelle, auf eine Temperatur T_{R} mit 1100°C ≤ T_{R} ≤ 1550°C erhitzt und optional auf dieser Temperatur gehalten. Temperaturen < 1100°C bzw. > 1550°C führen zu verschlechterten Pulvereigenschaften, bzw. zu einem unwirtschaftlicheren Verfahren. Die Reaktion verläuft für industrielle Zwecke dann besonders gut ab, wenn Temperaturen T_{R} von etwa 1200 °C bis 1450°C gewählt werden.

Während im unteren erfinderischen Temperaturbereich sehr lange Haltezeiten auf T_{R} erforderlich sind, um einen vorteilhaften Reduktionsgrad von 90% einzustellen, kann im oberen erfinderischen Temperaturbereich die Haltezeit sehr kurz gewählt werden oder überhaupt entfallen. Der Reduktionsgrad R ist definiert als das Verhältnis der bis zum Zeitpunkt t im Chromoxid bzw. Chromhydroxid abgebauten Stoffmenge an Sauerstoff, bezogen auf die insgesamt vorhandene Sauerstoffmenge in der unreduzierten Chromverbindung: $% ⁢ red = \left(\frac{Mred , O}{Ma , O}\right) x 100$
- *%red*: *Reduktionsgrad in %*
- *Mred,O*: *Masse [g] O im reduzierten Pulver*
- *Ma,O*: *Masse [g] O im Pulveransatz (vor der Reduktion)*

Basierend auf den Beispielen kann der Fachmann in einfacher Weise die für seinen Ofen (Durchlaufofen, Batchofen, maximal erreichbare Ofentemperatur,...) optimale Kombination aus Temperatur und Zeit bestimmen. Bevorzugt wird die Reaktion über zumindest 30%, insbesondere bevorzugt zumindest 50% der Reaktionszeit im Wesentlichen konstant (isotherm) auf T_{R} gehalten.

Die Anwesenheit von Kohlenwasserstoff gewährleistet, dass über einen chemischen Transportprozess Pulver mit den erfindungsgemäßen Eigenschaften gebildet wird. Der Gesamtdruck der Reaktion beträgt in vorteilhafter Weise 0,95 bis 2 bar. Drücke über 2 bar wirken sich nachteilig auf die Wirtschaftlichkeit des Verfahrens aus. Drücke unter 0,95 bar wirken sich nachteilig auf den sich einstellenden Kohlenwasserstoff-Partialdruck aus, was sich wiederum sehr ungünstig auf die Transportprozesse über die Gasphase auswirkt, die zur Einstellung der erfindungsgemäßen Pulvereigenschaften (zum Beispiel Härte, Grünfestigkeit, spezifische Oberfläche) von großer Bedeutung sind. Zudem wirken sich Drücke unter 0,95 bar nachteilig auf die Prozesskosten aus.

Wie der Kohlenwasserstoff-Partialdruck in einfacher Weise eingestellt werden kann, geht aus den Beispielen hervor. In vorteilhafter Weise liegt der Kohlenwasserstoff als CH₄ vor. Zumindest
während des Aufheizvorgangs zumindest zeitweise beträgt der Kohlenwasserstoff-Partialdruck 5 bis 500 mbar. Ein Kohlenwasserstoff-Partialdruck < 5 mbar wirkt sich ungünstig auf die Pulvereigenschaften, insbesondere die Grünfestigkeit aus. Ein Kohlenwasserstoff-Partialdruck > 500 mbar führt zu einem hohen C-Gehalt im reduzierten Pulver. Die Restgasatmosphäre ist dabei bevorzugt Wasserstoff. Die Einwirkung von Wasserstoff und Kohlenwasserstoff erfolgt zumindest im Temperaturbereich 800°C bis 1050°C. Bevorzugt beträgt in diesem Temperaturbereich der Kohlenwasserstoff-Partialdruck 5 bis 500 mbar. Die sich aus den Ausgangsstoffen bildende Reaktionsmischung befindet dabei bevorzugt zumindest 45 min., insbesondere bevorzugt zumindest 60 min. in diesem Temperaturbereich. Diese Zeit schließt sowohl den Aufheizvorgang als auch etwaige isotherme Haltephasen in diesem Temperaturbereich ein. Mit den erfinderischen Verfahrensbedingungen ist gewährleistet, dass sich bei Temperaturen bevorzugt < T_{R} zumindest eine Verbindung ausgewählt aus der Gruppe bestehend aus Cr-Oxid und Cr-Hydroxid unter Einwirkung von Wasserstoff und Kohlenwasserstoff zumindest teilweise zu Chromkarbid umsetzt. Bevorzugte Chromkarbide sind Cr₃C₂, Cr₇C₃ und Cr₂₃C₆. Die sich über den Kohlenwasserstoff-Partialdruck einstellende teilweise Bildung von Chromkarbid wirkt sich wiederum günstig auf die Pulvereigenschaften aus. Mit den erfinderischen Verfahrensbedingungen ist weiters gewährleistet, dass sich das Chromkarbid mit dem in der Reaktionsmischung vorhandenen und/oder zugemischten Cr-Oxid / Cr-Hydroxid zu Cr umsetzt, wobei dieser Prozess bei T_{R} dominiert.

Der Kohlenwasserstoff kann der Reaktion gasförmig, bevorzugt ohne Zumischen einer festen Kohlenstoffquelle zugegeben werden. Bevorzugt wird dabei die zumindest eine Verbindung der Gruppe bestehend aus Cr-Oxid und Cr-Hydroxid unter zumindest zeitweiser Einwirkung eines H₂-CH₄ Gasgemisches reduziert. Vorteilhaft wird ein H₂/CH₄ Volumenverhältnis im Bereich 1 bis 200, besonders vorteilhaft von 1,5 bis 20 gewählt. Die Einwirkung des H₂-CH₄ Gasgemisches erfolgt dabei bevorzugt zumindest zeitweise während der Aufheizphase auf T_{R}, wobei der Einfluss auf die Ausbildung der Pulverform insbesondere im Temperaturbereich 850 bis 1000°C sehr günstig ist. Wird eine Temperatur von ca. 1200°C erreicht, wird bevorzugt auf eine Rein-Wasserstoffatmosphäre, bevorzugt mit einem Taupunkt von < -40°C (gemessen im Bereich der Gaszufuhr) umgeschaltet. Liegt T_{R} unter 1200°C erfolgt das Umschalten auf die Rein-Wasserstoffatmosphäre bevorzugt bei Erreichen von T_{R}. Die isotherme Phase auf T_{R} und Abkühlen auf Raumtemperatur erfolgen vorteilhaft in einer Wasserstoffatmoshäre. Insbesondere beim Abkühlen ist es vorteilhaft, Wasserstoff mit einem Taupunkt < -40°C zu verwenden, um Rückoxidation zu vermeiden.

In einer Ausführungsvariante wird dem Cr-Oxid und/oder Cr-Hydroxid eine feste Kohlenstoffquelle zugemischt. Bevorzugt wird dabei pro Mol Sauerstoff in der Chromverbindung zwischen 0,75 und 1,25 Mol, vorzugsweise zwischen 0,90 und 1,05 Mol an Kohlenstoff eingesetzt. Dabei ist die Menge an für die Reaktion mit der Chromverbindung verfügbaren Kohlenstoff gemeint. In einer besonders bevorzugten Ausführungsvariante ist das Verhältnis O zu C mit etwa 0,98 leicht unterstöchiometrisch. Bevorzugt ist vorgesehen, dass die feste Kohlenstoffquelle ausgewählt ist aus der Gruppe Ruß, Aktivkohle, Graphit, kohlenstofffreisetzende Verbindungen oder Mischungen daraus. Als Beispiel für eine kohlenstofffreisetzende Verbindung können Chromkarbide, wie zum Beispiel Cr₃C₂, Cr₇C₃ und Cr₂₃C₆ genannt werden. Die Pulvermischung wird in einer H₂-haltigen Atmosphäre auf T_{R} erhitzt. Der H₂-Druck wird dabei bevorzugt so eingestellt, dass sich zumindest im Temperaturbereich 800° bis 1050°C ein CH₄-Partialdruck von 5 bis 500 mbar ergibt. Die isotherme Phase auf T_{R} und Abkühlen auf Raumtemperatur erfolgen wiederum vorteilhaft in einer Wasserstoffatmoshäre. Während dieser Prozessphasen ist die Anwesenheit von Kohlenwasserstoff nicht erforderlich. Wasserstoff verhindert während dieser Prozessphase und während der Abkühlphase Rückoxidationsprozesse. Während der Abkühlphase wird bevorzugt eine Wasserstoffatmosphäre mit einem Taupunkt < -40°C eingesetzt.

Weitere Vorteile und Details der Erfindung werden nachfolgend anhand von Beispielen und von Figuren erläutert.
- Figur 3: zeigt eine REM Aufnahme von Cr₂O₃ (Pigmentqualität).
- Figur 4;5a,b: zeigen REM Aufnahmen von nach dem erfindungsgemäßen Verfahren erhältlichen Metallpulvern.
- Figur 6: zeigt die Grünfestigkeit von erfindungsgemäßem Pulver (CP-181) im Vergleich zu aluminothermisch hergestelltem Chrompulver (Cr-Std).
- Figur 7: zeigt die relative Pressdichte von Pulver gemäß Erfindung im Vergleich zu aluminothermisch (A-Cr) und elektrolytisch (E-Cr) hergestelltem Cr unterschiedlicher Reinheit (Angabe in Gew.%) und Pulverpartikelgröße.
- Figur 8: zeigt den zeitlichen Verlauf der Reduktion von Cr₂O₃ zu Cr bei unterschiedlichen Temperaturen gemäß Erfindung.
- Figur 9: zeigt die spezifische Oberfläche von verschiedenen Chrompulvern gemäß Erfindung.

### Beispiel 1:

500 g Cr₂O₃ in Pigmentqualität (Lanxess Bayoxide CGN-R) mit einer mittleren, mittels Laserbeugung gemessenen Teilchengröße d₅₀ von 0,9 µm (Pulvermorphologie siehe Figur 3) wurde in H₂(75vol.%)-CH₄(25vol.%) (Durchflussrate 150 l/h, Druck ca. 1bar) in 80 min. auf 800°C erhitzt. In weiterer Folge wurde die Reaktionsmischung langsam auf 1200°C erhitzt, wobei sich die Reaktionsmischung 325 min. im Temperaturbereich 800 bis 1200°C befand. Danach wurde die Reaktionsmischung in 20 min. auf T_{R} erhitzt mit T_{R}= 1400°C. Die Haltezeit auf 1400°C betrug 180 min. Aufheizen von 1200°C auf T_{R} und Halten auf T_{R} erfolgten unter Zufuhr von trockenem Wasserstoff mit einem Taupunkt < -40°C, wobei der Druck ca. 1 bar betrug. Die Ofenabkühlung erfolgte ebenfalls unter H₂ mit einem Taupunkt < -40°C. Es wurde ein metallischer Schwamm erhalten, der sehr leicht zu einem Pulver deagglomeriert werden konnte. Das so hergestellte Chrommetall-Pulver ist in Figur 4 wiedergeben. Der Reduktionsgrad betrug > 99,0 %, der Kohlenstoffgehalt 80 µg/g und der Sauerstoffgehalt 1020 µg/g. Eine Röntgenbeugungsanalyse lieferte nur Peaks für kubisch raumzentriertes (BCC) Chrommetall. Die spezifische Oberfläche wurde mittels BET-Verfahren (gemäß ISO 9277:1995, Messbereich: 0,01 - 300 m²/g; Gerät: Gemini II 2370, Ausheiztemperatur: 130°C, Ausheizzeit: 2 Stunden; Adsorptiv: Stickstoff, volumetrische Auswertung über Fünfpunktbestimmung) bestimmt und betrug 0,14 m²/g, die Schüttdichte 1,2 g/cm³. Die Nanohärte _{HIT 0,005/5/1/5} wurde nach EN ISO 14577-1 bestimmt und betrug 3 GPa. Die Grünfestigkeit wurde nach ASTM B 312-09 bestimmt. Als Presszusatz wurde 0,6 Ma% LICOWAX® Micropowder PM (Lieferant Clariant, Produktnummer 107075, CAS- Nr. 00110-30-5) verwendet. Bei einem Pressdruck von 550 MPa betrug die Grünfestigkeit 23,8 MPa, bei 450 MPa 18,1 MPa, bei 300 MPa 8,5 MPa, bei 250 MPa 7,2 MPa und bei 150 MPa 3,0 MPa.

### Beispiel 2:

Cr₂O₃ in Pigmentqualität (Lanxess Bayoxide CGN-R) mit einer mittleren, mittels Laserbeugung gemessenen Teilchengröße d₅₀ von 0,9 µm wurde mit amorphem Ruß (Thermax ultra-pure N908 - Cancarb) gut vermengt. Der Kohlenstoffgehalt der so hergestellten Mischung betrug 0,99 Mol / Mol O in Cr₂O₃. 12500 g dieser Mischung wurden in 80 min. auf 800°C und danach in 125 min. auf 1050°C erhitzt. Das Aufheizen erfolgte unter Einwirkung von H₂, wobei der H₂-Druck so eingestellt wurde, dass im Temperaturbereich 800°C bis 1050°C der massenspektrometrisch gemessene CH₄-Partialdruck > 15 mbar betrug. Der Gesamtdruck betrug dabei 1,1 bar. Danach wurde die Reaktionsmischung in 20 min. auf T_{R} erhitzt mit T_{R}= 1200°C. Die Haltezeit auf 1200°C betrug 540 min. Aufheizen von 1000°C auf T_{R} und Halten auf T_{R} erfolgten unter Zufuhr von trockenem Wasserstoff mit einem Taupunkt < -40°C, wobei der Druck ca. 1 bar betrug. Die Ofenabkühlung erfolgte ebenfalls unter H₂ mit einem Taupunkt < -40°C. Es wurde ein metallischer Schwamm erhalten, der sehr leicht zu einem Pulver deagglomeriert werden konnte. Das so hergestellte Chrommetall-Pulver ist in den Figuren 5 a,b wiedergeben. Der Kohlenstoff- und Sauerstoffgehalt sind in Tabelle 1 wiedergegeben. Die Röntgenbeugungsanalyse lieferte nur Peaks für kubisch raumzentriertes (BCC) Chrommetall. Die Grünfestigkeit wurde nach ASTM B 312-09 bestimmt. Als Presszusatz wurde 0,6 Ma% LICOWAX® Micropowder PM (Lieferant Clariant, Produktnummer 107075, CAS- Nr. 00110-30-5) verwendet. Als Pressdrücke kamen dabei 550 MPa, 450 MPa, 350 MPa, 250 MPa und 150 MPa zur Anwendung. Figur 6 zeigt die gemessenen Grünfestigkeitswerte im Vergleich zu Proben, die mit aluminothermisch hergestelltem Pulver (Cr-Std) gepresst wurden. Das erfindungsgemäße Pulver (CP181) zeigt dabei eine um das zumindest 5-fache höhere Grünfestigkeit.

Der Pulveransatz (mit 0,6 Ma% LICOWAX® Micropowder PM Presszusatz) wurde weiters bei verschiedenen Drücken zu pillenförmigen Proben gepresst. In Figur 7 sind die relativen Pressdichten in Abhängigkeit vom Pressdruck im Vergleich zu Standard-Chrom-Metallpulver (E-Cr: elektrolytisch hergestellt; A-Cr: aluminothermisch hergestellt) mit unterschiedlichen Partikelgrößen dargestellt.

Des Weiteren wurden die spezifische Oberfläche nach BET (ISO 9277:1995, Messbereich: 0,01 - 300 m²/g; Gerät: Gemini II 2370, Ausheiztemperatur: 130°C, Ausheizzeit: 2 Stunden; Adsorptiv: Stickstoff, volumetrische Auswertung über Fünfpunktbestimmung) und die Nanohärte _{HIT 0,005/5/1/5} nach EN ISO 14577-1 bestimmt. In Tabelle 1 sind diese Merkmale aufgelistet und den Eigenschaften von auf elektrolytischem Weg hergestellten Chrompulver gegenübergestellt. Auffallend ist die deutlich niedrigere Nanohärte des erfindungsgemäßen Pulvers. Die aus der BET-Oberfläche berechnete Partikelgröße betrug 8,3 µm.

**Tabelle 1: Eigenschaften von erfindungsgemäßem Chrompulver im Vergleich zu elektrolytisch hergestelltem Chrompulver**

| Pulver Typ | BET-Oberfläche [m²/g] | O [µg/g] | C [µg/g] | Nanohärte [GPa] |
|---|---|---|---|---|
| Erfindungsgemäßes Chrom-Pulver (Beispiel 2) | 0,10 | 1064 | 114 | 2,92 |
| Elektrolytisch hergestelltes Chrompulver, Partikelgröße < 45 µm | 0,11 | 736 | 87 | 5,32 |

### Beispiel 3:

Jeweils 20 g einer Mischung gemäß Beispiel 2 wurden in einem Molybdän-Tiegel in 80 min. auf 800°C und danach in 125 min. auf 1050°C erhitzt. Das Aufheizen erfolgte unter Einwirkung von H₂, wobei der H₂-Druck so eingestellt wurde, dass im Temperaturbereich 800°C bis 1050°C der massenspektrometrisch gemessene CH₄-Partialdruck > 15 mbar betrug. Der Gesamtdruck betrug dabei 1,1 bar. Danach wurde die Reaktionsmischung mit einer Aufheizgeschwindigkeit von 10 K/min auf T_{R} erhitzt. Als T_{R} kamen dabei 1150°C, 1250°C, 1300°C, 1350°C, 1400°C, 1450°C und 1480°C zur Anwendung. Die Haltezeiten auf T_{R} betrugen 30 min, 60 min, 90 min, 120 min und 180 min. Aufheizen von 1000°C auf T_{R} und Halten auf T_{R} erfolgten unter Zufuhr von trockenem Wasserstoff mit einem Taupunkt < -40°C, wobei der Druck ca. 1 bar betrug. Die Ofenabkühlung erfolgte ebenfalls unter H₂ mit einem Taupunkt < -40°C. Der Reduktionsgrad wurde wie in der Beschreibung dargelegt bestimmt. Wie aus Figur 8 ersichtlich ist, wird ein vorteilhafter Reduktionsgrad von > 95% bei 1400°C, 1450°C und 1480°C bereits bei einer Haltezeit von 30 min. deutlich überschritten. Bei 1350°C bedarf es dazu ca. 80 min., bei 1300°C ca. 160 min. Bei 1250°C und 1150°C bedarf es dazu in etwa 260 min. bzw. 350 min. (extrapolierte Werte). REM-Untersuchungen zeigten, dass die so hergestellten Pulver eine schwammartige Morphologie verbunden mit einer sehr hohen BET Oberfläche (siehe Figur 9) aufweisen.

## Patentansprüche

1. Metallpulver mit einem Chromgehalt von zumindest 90 Ma%, **gekennzeichnet durch** eine Nanohärte _{HIT 0,005/5/1/5} nach
EN ISO 14577-1 von ≤ 4 GPa, eine Grünfestigkeit gemessen nach ASTM B312-09 von zumindest 15 MPa bei einem Pressdruck von 550 MPa und eine Oberfläche nach BET, gemessen gemäß Norm ISO 9277:1995, vorzugsweise ohne Oberflächen-vergrößernden Vorgang, von ≥ 0,05 m²/g.

2. Metallpulver nach Anspruch 1, **dadurch gekennzeichnet, dass** das Metallpulver Chrompulver mit einer metallischen Reinheit ≥ 99,0 Ma% ist.

3. Metallpulver nach einem der Ansprüche 1 bis 2, **dadurch gekennzeichnet, dass** das Metallpulver als legiertes Pulver oder Composite-Pulver vorliegt.

4. Metallpulver nach einem der Ansprüche 1 bis 3, **dadurch gekennzeichnet, dass** das Metallpulver granuliert ist.

5. Metallpulver nach einem der Ansprüche 1 bis 4, **dadurch gekennzeichnet, dass** die Pressdichte bei einem Pressdruck von 550 MPa bei ≥ 80 % der theoretischen Dichte liegt.

6. Verfahren zur Herstellung eines Metallpulvers nach einem der Ansprüche 1 bis 5 durch Reduktion zumindest einer Verbindung der Gruppe bestehend aus Cr-Oxid und Cr-Hydroxid, optional mit einer beigemischten festen Kohlenstoffquelle, unter zumindest zeitweiser Einwirkung von Wasserstoff und Kohlenwasserstoff, wobei die Verbindung der Gruppe bestehend aus Cr-Oxid und Cr-Hydroxid, optional mit einer beigemischten festen Kohlenstoffquelle, auf eine Temperatur T_{R} mit 1100°C ≤ T_{R} ≤ 1550°C erhitzt und optional auf dieser Temperatur gehalten wird, wobei zumindest während des Aufheizvorgangs zumindest zeitweise der Kohlenwasserstoff-Partialdruck 5 bis 500 mbar beträgt und die Einwirkung von Wasserstoff und Kohlenwasserstoff zumindest im Temperaturbereich 800 bis 1050°C erfolgt.

7. Verfahren nach Anspruch 6, **dadurch gekennzeichnet, dass** zumindest im Temperaturbereich 800 bis 1050°C der Kohlenwasserstoff-Partialdruck 5 bis 500 mbar beträgt.

8. Verfahren nach einem der Ansprüche 6 bis 7, **dadurch gekennzeichnet, dass** die Summe aus Aufheiz- und Haltezeit im Temperaturbereich 800°C bis 1050°C zumindest 45 min. beträgt.

9. Verfahren nach einem der Ansprüche 6 bis 8, **dadurch gekennzeichnet, dass** der Gesamtdruck 0,95 bis 2 bar beträgt.

10. Verfahren nach einem der Ansprüche 6 bis 9, **dadurch gekennzeichnet, dass** die Verbindung der Gruppe bestehend aus Cr-Oxid und Cr-Hydroxid unter zumindest zeitweiser Einwirkung eines H₂-CH₄ Gasgemisches reduziert wird.

11. Verfahren nach Anspruch 10, **dadurch gekennzeichnet, dass** das H₂/CH₄ Volumenverhältnis 1 bis 200, insbesondere 1,5 bis 20 beträgt.

12. Verfahren nach einem der Ansprüche 6 bis 11, **dadurch gekennzeichnet, dass** eine feste Kohlenstoffquelle beigemischt wird, die zumindest eine Komponente ist, ausgewählt aus der Gruppe bestehend aus Ruß, Aktivkohle, Graphit, kohlenstofffreisetzende Verbindung und Mischungen daraus.

13. Verfahren nach Anspruch 12, **dadurch gekennzeichnet, dass** pro Mol Sauerstoff im Chromoxid oder Chromhydroxid zwischen 0,75 und 1,25 Mol, vorzugsweise zwischen 0,90 und 1,05 Mol, an Kohlenstoff eingesetzt werden.

14. Verfahren nach einem der Ansprüche 6 bis 13, **dadurch gekennzeichnet, dass** sich zumindest eine Verbindung ausgewählt aus der Gruppe bestehend aus Cr-Oxid und Cr-Hydroxid unter Einwirkung von Wasserstoff und Kohlenwasserstoff zumindest teilweise zu einem Chromkarbid ausgewählt aus der Gruppe bestehend aus Cr₃C₂, Cr₇C₃ und Cr₂₃C₆ umsetzt.

15. Verfahren nach Anspruch 14, **dadurch gekennzeichnet, dass** sich das Chromkarbid mit zumindest einer Verbindung ausgewählt aus der Gruppe bestehend aus Cr-Oxid und Cr-Hydroxid zumindest teilweise zu Cr umsetzt.

16. Verfahren nach einem der Ansprüche 6 bis 15, **dadurch gekennzeichnet, dass** der Kohlenwasserstoff CH₄ ist.

## Claims

1. Metal powder having a chromium content of at least 90 Ma%, **characterized by** a nanohardness _{HIT 0.005/5/1/5} according to
EN ISO 14577-1 of ≤ 4 GPa, a green strength measured according to ASTM B312-09 of at least 15 MPa at a compression pressure of 550 MPa and a surface area according to BET, measured according to ISO 9277:1995, preferably without surface-enlarging operation, of ≥ 0.05 m2/g.

2. Metal powder according to Claims 1, **characterized in that** the metal powder is chromium powder having a metallic purity ≥ 99.0 Ma%.

3. Metal powder according to any one of Claims 1 to 2, **characterized in that** the metal powder is provided as an alloyed powder or composite powder.

4. Metal powder according to any one of Claims 1 to 3, **characterized in that** the metal powder is granulated.

5. Metal powder according to any one of Claims 1 to 4, **characterized in that** the compression density at a compression pressure of 550 MPa is ≥ 80 % of the theoretical density.

6. Method for producing a metal powder according to any one of Claims 1 to 5 by reduction of at least one compound of the group consisting of chromium oxide and chromium hydroxide, optionally with an admixed solid carbon source, under at least temporary action of hydrogen and hydrocarbon, wherein the compound of the group consisting of chromium oxide and chromium hydroxide, optionally with an admixed solid carbon source is heated to a temperature TR with 1100°C ≤ TR ≤ 1550°C and optionally held at this temperature, wherein at least during the heating operation, the hydrocarbon partial pressure is at least temporarily 5 to 500 mbar and the action of hydrogen and hydrocarbon occurs at least in the temperature range of 800 to 1050°C.

7. Method according to Claim 6, **characterized in that**, at least in the temperature range of 800 to 1050°C, the hydrocarbon partial pressure is 5 to 500 mbar.

8. Method according to any one of Claims 6 to 7, **characterized in that** the sum of heating time and holding time in the temperature range of 800°C to 1050°C is at least 45 minutes.

9. Method according to any one of Claims 6 to 8, **characterized in that** the total pressure is 0.95 to 2 bar.

10. Method according to any one of Claims 6 to 9, **characterized in that** the compound of the group consisting of chromium oxide and chromium hydroxide is reduced under at least temporary action of a H₂-CH₄ gas mixture.

11. Method according to Claim 10, **characterized in that** the H₂/CH₄ volume ratio is 1 to 200, in particular 1.5 to 20.

12. Method according to any one of Claims 6 to 11, **characterized in that** a solid carbon source is admixed, which is at least one component selected from the group consisting of carbon black, activated carbon, graphite, carbon-releasing compound, and mixtures thereof.

13. Method according to Claim 12, **characterized in that** between 0.75 and 1.25 mol, preferably between 0.90 and 1.05 mol of carbon is used per mol of oxygen in the chromium oxide or chromium hydroxide.

14. Method according to any one of Claims 6 to 13, **characterized in that** at least one compound selected from the group consisting of chromium oxide and chromium hydroxide is at least partially reacted under the action of hydrogen and hydrocarbon to form a chromium carbide selected from the group consisting of Cr₃C₂, Cr₇C₃, and Cr₂₃C₆.

15. Method according to Claim 14, **characterized in that** the chromium carbide is at least partially reacted with at least one compound selected from the group consisting of chromium oxide and chromium hydroxide to form chromium.

16. Method according to any one of Claims 6 to 15, **characterized in that** the hydrocarbon is CH₄.

## Revendications

1. Poudre métallique ayant une teneur en chrome d'au moins 90 % en masse, **caractérisée par** une nanodureté _{HIT 0,005/5/1/5} selon EN ISO 14577-1 ≤ 4 GPa, une résistance à vert mesurée selon ASTM B312-09 d'au moins 15 MPa à une pression de compression de 550 MPa, et une surface selon BET, mesurée selon la norme ISO 9277:1995, de préférence sans processus d'agrandissement de la surface, ≥ 0,05 m²/g.

2. Poudre métallique selon la revendication 1, **caractérisée en ce que** la poudre métallique est une poudre de chrome ayant une pureté métallique ≥ 99,0 % en masse.

3. Poudre métallique selon l'une quelconque des revendications 1 à 2, **caractérisée en ce que** la poudre métallique se présente sous la forme d'une poudre alliée ou d'une poudre composite.

4. Poudre métallique selon l'une quelconque des revendications 1 à 3, **caractérisée en ce que** la poudre métallique est granulée.

5. Poudre métallique selon l'une quelconque des revendications 1 à 4, **caractérisée en ce que** la densité de compression à une pression de compression de 550 MPa est de ≥ 80 % de la densité théorique.

6. Procédé de fabrication d'une poudre métallique selon l'une quelconque des revendications 1 à 5 par réduction d'au moins un composé du groupe constitué par l'oxyde de Cr et l'hydroxyde de Cr, éventuellement avec une source de carbone solide incorporée, sous l'action au moins temporaire d'hydrogène et d'un hydrocarbure, le composé du groupe constitué par l'oxyde de Cr et l'hydroxyde de Cr, éventuellement avec une source de carbone solide incorporée, étant porté à une température T_{R} de 1 100 °C ≤ T_{R} ≤ 1 550 °C, et éventuellement maintenu à cette température, la pression partielle d'hydrocarbure étant au moins temporairement au moins pendant le processus de chauffage de 5 à 500 mbar, et l'action de l'hydrogène et de l'hydrocarbure ayant lieu au moins dans la plage de température allant de 800 à 1 050 °C.

7. Procédé selon la revendication 6, **caractérisé en ce que** la pression partielle d'hydrocarbure est de 5 à 500 mbar au moins dans la plage de température allant de 800 à 1 050 °C.

8. Procédé selon l'une quelconque des revendications 6 à 7, **caractérisé en ce que** la somme du temps de chauffage et de maintien dans la plage de température allant de 800 °C à 1 050 °C est d'au moins 45 minutes.

9. Procédé selon l'une quelconque des revendications 6 à 8, **caractérisé en ce que** la pression totale est de 0,95 à 2 bar.

10. Procédé selon l'une quelconque des revendications 6 à 9, **caractérisé en ce que** le composé du groupe constitué par l'oxyde de Cr et l'hydroxyde de Cr est réduit sous l'action au moins temporaire d'un mélange gazeux H₂-CH₄.

11. Procédé selon la revendication 10, **caractérisé en ce que** le rapport volumique H₂/CH₄ est de 1 à 200, notamment de 1,5 à 20.

12. Procédé selon l'une quelconque des revendications 6 à 11, **caractérisé en ce qu'**une source de carbone solide est incorporée, qui est au moins un composant choisi dans le groupe constitué par le noir de carbone, le charbon actif, le graphite, un composé libérant du carbone et leurs mélanges.

13. Procédé selon la revendication 12, **caractérisé en ce qu'**entre 0,75 et 1,25 mole, de préférence entre 0,90 et 1,05 mole, de carbone est utilisée par mole d'oxygène dans l'oxyde de chrome ou l'hydroxyde de chrome.

14. Procédé selon l'une quelconque des revendications 6 à 13, **caractérisé en ce qu'**au moins un composé choisi dans le groupe constitué par l'oxyde de Cr et l'hydroxyde de Cr se transforme au moins partiellement en un carbure de chrome choisi dans le groupe constitué par Cr₃C₂, Cr₇C₃ et Cr₂₃C₆ sous l'action d'hydrogène et d'un hydrocarbure.

15. Procédé selon la revendication 14, **caractérisé en ce que** le carbure de chrome se transforme au moins partiellement en Cr avec au moins un composé choisi dans le groupe constitué par l'oxyde de Cr et l'hydroxyde de Cr.

16. Procédé selon l'une quelconque des revendications 6 à 15, **caractérisé en ce que** l'hydrocarbure est CH₄.
